# EUROPÄISCHE PATENTSCHRIFT

(11) **EP 1 682 645 B1**
(45) Veröffentlichungstag und Bekanntmachung des Hinweises auf die Patenterteilung: **11.02.2009**
(21) Anmeldenummer: 04790785.2
(22) Anmeldetag: 23.10.2004
(51) Int. Cl.: C11D 3/37, C11D 17/00

(54) **VERWENDUNG VON ALKYLENOXIDEINHEITEN ENTHALTENDEN COPOLYMEREN ALS BELAGSINHIBIERENDE ADDITIVE IN KLARSPÜLMITTELN FÜR MASCHINELLE GESCHIRRSPÜLER**
USE OF COPOLYMERS, CONTAINING ALKYLENE OXIDE UNITS, AS DEPOSIT INHIBITOR ADDITIVES IN RINSING COMPOSITIONS OF A DISHWASHER
UTILISATION DE COPOLYMERES CONTENANT DES UNITES OXYDE D'ALKYLENE COMME ADDITIFS INHIBITEURS DE DEPOT DANS DES COMPOSITIONS DE RINCAGE D'UN LAVE-VAISSELLE

(30) Priorität: 28.10.2003 DE 10350420
(43) Veröffentlichungstag der Anmeldung: 26.07.2006
(73) Patentinhaber: BASF SE, 67056 Ludwigshafen (DE)
(72) Erfinder: GUZMANN, Marcus, 69242 Mühlhausen (DE); BECKER, Heike, 68163 Mannheim (DE)
(74) Vertreter: Wortmann, Jens
(86) Internationale Anmeldenummer: PCT/EP2004/011994
(87) Internationale Veröffentlichungsnummer: WO 2005/042684

(56) Entgegenhaltungen:
- EP-A- 1 300 426
- WO-A-03/104373
- DE-A1- 4 321 430
- DE-A1- 10 032 612

## Beschreibung

Die vorliegende Erfindung betrifft die Verwendung von Alkylenoxideinheiten enthaltenden Copolymeren, die
(a) 50 bis 93 mol-% Acrylsäure und/oder eines wasserlöslichen Salzes der Acrylsäure,
(b) 5 bis 30 mol-% Methacrylsäure und/oder eines wasserlöslichen Salzes der Methacrylsäure
   und
(c) 2 bis 20 mol-% mindestens eines nichtionischen Monomers der Formel 1 in der die Variablen folgende Bedeutung haben:
   - R¹: Wasserstoff oder Methyl;
   - R²: eine chemische Bindung oder unverzweigtes oder verzweigtes C₁-C₆-Alkylen;
   - R³: gleiche oder verschiedene unverzweigte oder verzweigte C₂-C₄-Alkylenreste;
   - R⁴: unverzweigtes oder verzweigtes C₁-C₆-Alkyl;
   - n: 3 bis 50,
statistisch oder blockweise einpolymerisiert enthalten, als belagsinhibierende Additive im Klarspülgang des maschinellen Geschirrspülers.

Außerdem betrifft die Erfindung Klarspülmittel für maschinelle Geschirrspüler, welche diese Copolymere als belagsinhibierenden Zusatz enthalten, sowie Reinigertabletten für maschinelle Geschirrspüler, welche die Copolymere als belagsinhibierenden Zusatz in den Klarspülkern einformuliert enthalten.

Bei der maschinellen Geschirrspülreinigung soll das Spülgut in rückstandsfrei gereinigtem Zustand mit makellos glänzender Oberfläche anfallen. Das Spülgut soll dabei nicht nur völlig von Speiseresten gereinigt sein sondern soll auch keine weißlichen Flecken aufweisen, die aufgrund der Anwesenheit von Kalk oder anderen anorganischen und organischen Salzen bei der Eintrocknung von Wassertropfen entstehen.

Aus diesem Grund setzt man schon seit längerem Klarspüler ein. Der Klarspüler wird dabei im Klarspülgang nach Durchlaufen des üblicherweise aus einem Vorspülgang und einem von Zwischenspülgängen unterbrochenen Hauptspülgang bestehenden Reinigungsprogramms automatisch aus einem Dosiertank in den Innenraum der Geschirrspülmaschine abgegeben und sorgt dafür, daß das Wasser während Klarspül- und Trocknungsgang flächig und möglichst vollständig vom Spülgut abfließt und die Spülgutoberflächen am Ende des Spülprogramms rückstandsfrei und makellos glänzend sind.

Bei den im Markt eingeführten sogenannten "2in1 "-Reinigern sind Klarspültenside bereits in die Reinigerformulierung integriert, so daß das zusätzliche Dosieren eines Klarspülmittels unterbleiben kann.

Moderne maschinelle "3in1"-Reiniger vereinen die drei Funktionen des Reinigens, des Klarspülens und der Wasserenthärtung in einer einzigen Reinigerformulierung, so daß für den Verbrauchter auch das Nachfüllen von Salz bei Wasserhärten von 1 bis 3 überflüssig wird. Zur Bindung der härtebildenden Calcium- und Magnesiumionen wird diesen Reinigem üblicherweise Natriumtripolyphosphat zugesetzt. Hieraus resultieren aber wiederum Calcium- und Magnesiumphosphatbeläge auf dem Spülgut.

Der Erfindung lag die Aufgabe zugrunde, polymere Additive bereitzustellen, die sich bei der Anwendung im Klarspülgang des maschinellen Geschirrspülers durch ihre belagsinhibierende Wirkung auszeichnen.

Demgemäß wurde die Verwendung von Alkylenoxideinheiten enthaltenden Copolymeren, die
(a) 50 bis 93 mol% Acrylsäure und/oder eines wasserlöslichen Salzes der Acrylsäure,
(b) 5 bis 30 mol-% Methacrylsäure und/oder eines wasserlöslichen Salzes der Methacrylsäure
   und in der die Variablen folgende Bedeutung haben:
   - R¹: Wasserstoff oder Methyl;
   - R²: eine chemische Bindung oder unverzweigtes oder verzweigtes C₁-C₈-Alkylen;
   - R³: gleiche oder verschiedene unverzweigte oder verzweigte C₂-C₄-Alkylenreste;
   - R⁴: unverzweigtes oder verzweigtes C₁-C₆-Alkyl;
   - n: 3 bis 50,
statistisch oder blockweise einpolymerisiert enthalten, als belagsinhibierende Additive im Klarspülgang des maschinellen Geschirrspülers gefunden.

Außerdem wurden Klarspülmittel für maschinelle Geschirrspüler gefunden, die diese Copolymere als belagsinhibierenden Zusatz enthalten.

Weiterhin wurden Reinigertabletten für maschinelle Geschirrspüler gefunden, die diese Copolymere als belagsinhibierenden Zusatz in den Klarspülkern einformuliert enthalten.

Die erfindungsgemäß zu verwendenden Copolymere werden in der nicht vorveröffentlichten DE-A-102 25 594 (WO 03/104373) als Zusatz zu Wasch- und Reinigungsmitteln beschrieben. Der Einsatz in Klarspülmittel für maschinelle Geschirrspüler ist nicht beschrieben.

Die erfindungsgemäß zu verwendenden Alkylenoxideinheiten enthaltenden Copolymere enthalten als einpolymerisierte Komponenten (a) und (b) Acrylsäure bzw. Methacrylsäure und/oder wasserlösliche Salze dieser Säuren, insbesondere die Alkalimetallsalze, wie Kalium- und vor allem Natriumsalze, und Ammoniumsalze.

Der Anteil Acrylsäure (a) an den erfindungsgemäß zu verwendenden Copolymeren beträgt 50 bis 93 mol-%, bevorzugt 65 bis 85 mol-% und besonders bevorzugt 65 bis 75 mol-%.

Methacrylsäure (b) ist in den erfindungsgemäß zu verwendenden Copolymeren zu 5 bis 30 mol-%, vorzugsweise zu 10 bis 25 mol-% und vor allem zu 15 bis 25 mol-% enthalten.

Die Copolymere enthalten als Komponente (c) nichtionische Monomere der Formel **I** in der die Variablen folgende Bedeutung haben:
- R¹: Wasserstoff oder bevorzugt Methyl;
- R²: unverzweigtes oder verzweigtes C₁-C₆-Alkylen oder bevorzugt eine chemische Bindung;
- R³: gleiche oder verschiedene unverzweigte oder verzweigte C₂-C₄-Alkylenreste, vor allem C₂-C₃-Alkylenreste, insbesondere Ethylen;
- R⁴: unverzweigtes oder verzweigtes C₁-C₆-Alkyl, bevorzugt C₁-C₂-Alkyl;
- n: 3 bis 50, bevorzugt 5 bis 40, besonders bevorzugt 10 bis 30.

Als besonders geeignete Beispiele für die Monomere II seien genannt: Methoxypolyethylenglykol(meth)acrylat, Methoxypolypropylenglykol(meth)acrylat, Methoxypolybutylenglykol(meth)acrylat, Methoxypoly(propylenoxid-co-ethylenoxid)(meth)acrylat, Ethoxypolyethylenglykol(meth)acrylat, Ethoxypolypropylenglykol(meth)acrylat, Ethoxypolybutylenglykol(meth)acrylat und Ethoxypoly(propylenoxid-co-ethylenoxid)(meth)acrylat, wobei Methoxypolyethylenglykol(meth)acrylat und Methoxypolypropylenglykol(meth)-acrylat bevorzugt sind und Methoxypolyethylenglykolmethacrylat besonders bevorzugt ist.

Die Polyalkylenglykole enthalten dabei 3 bis 50, insbesondere 5 bis 40 und vor allem 10 bis 30 Alkylenoxideinheiten.

Der Anteil der nichtionischen Monomere (c) an den erfindungsgemäß zu verwendenden Copolymeren beträgt 2 bis 20 mol-%, vorzugsweise 5 bis 15 mol-% und vor allem 5 bis 10 mol%.

Die erfindungsgemäß zu verwendenden Copolymere haben in der Regel ein mittleres Molekulargewicht M_{w} von 3 000 bis 50 000, bevorzugt von 10 000 bis 30 000 und besonders bevorzugt von 15 000 bis 25 000.

Der K-Wert der Copolymere liegt üblicherweise bei 15 bis 40, insbesondere bei 20 bis 35, vor allem bei 27 bis 30 (gemessen in 1 gew.-%iger wäßriger Lösung bei 25°C, nach H. Fikentscher, Cellulose-Chemie, Bd. 13, S. 58-64 und 71-74 (1932)).

Die erfindungsgemäß zu verwendenden Copolymere können durch radikalische Polymerisation der Monomere hergestellt werden. Dabei kann nach allen bekannten radikalischen Polymerisationsverfahren gearbeitet werden. Neben der Polymerisation in Substanz sind insbesondere die Verfahren der Lösungspolymerisation und der Emulsionspolymerisation zu nennen, wobei die Lösungspolymerisation bevorzugt ist.

Die Polymerisation wird vorzugsweise in Wasser als Lösungsmittel durchgeführt. Sie kann jedoch auch in alkoholischen Lösungsmitteln, insbesondere C₁-C₄-Alkoholen, wie Methanol, Ethanol und Isopropanol, oder Mischungen dieser Lösungsmittel mit Wasser vorgenommen werden.

Als Polymerisationsinitiatoren eignen sich sowohl thermisch als auch photochemisch (Photoinitiatoren) zerfallende und dabei Radikale bildende Verbindungen.

Unter den thermisch aktivierbaren Polymerisationsinitiatoren sind Initiatoren mit einer Zerfallstemperatur im Bereich von 20 bis 180°C, insbesondere von 50 bis 90°C, bevorzugt. Beispiele für geeignete thermische Initiatoren sind anorganische Peroxoverbindungen, wie Peroxodisulfate (Ammonium- und vorzugsweise Natriumperoxodisulfat), Peroxosulfate, Percarbonate und Wasserstoffperoxid; organische Peroxoverbindungen, wie Diacetylperoxid, Di-tert.-butylperoxid, Diamylperoxid, Dioctanoylperoxid, Didecanoylperoxid, Dilauroylperoxid, Dibenzoylperoxid, Bis(o-toloyl)peroxid, Succinylperoxid, tert.-Butylperacetat, tert.-Butylpermaleinat, tert.-Butylperisobutyrat, tert.-Butylperpivalat, tert.-Butylperoctoat, tert.-Butylperneodecanoat, tert.-Butylperbenzoat, tert.-Butylperoxid, tert.-Butylhydroperoxid, Cumolhydroperoxid, tert.-Butylperoxi-2-ethylhexanoat und Diisopropylperoxidicarbamat: Azoverbindungen, wie 2,2'-Azobisisobutyronitril, 2,2'-Azobis(2-methylbutyronitril) und Azobis(2-amidopropan)dihydrochlorid.

Diese Initiatoren können in Kombination mit reduzierenden Verbindungen als Starter/Regler-Systeme zum Einsatz kommen. Als Beispiele für derartige reduzierende Verbindungen seien phosphorhaltige Verbindungen, wie phosphorige Säure, Hypophosphite und Phosphinate, schwefelhaltige Verbindungen, wie Natriumhydrogensulfit, Natriumsulfit und Natriumformaldehydsulfoxilat, sowie Hydrazin genannt.

Beispiele für geeignete Photoinitiatoren sind Benzophenon, Acetophenon, Benzoinether, Benzyldialkylketone und deren Derivate.

Vorzugsweise werden thermische Initiatoren eingesetzt, wobei anorganische Peroxoverbindungen, insbesondere Natriumperoxodisulfat (Natriumpersulfat), bevorzugt sind. Besonders vorteilhaft kommen die Peroxoverbindungen in Kombination mit schwefelhaltigen Reduktionsmitteln, insbesondere Natriumhydrogensulfit, als Redoxinitiatorsystem zum Einsatz. Bei Verwendung dieses Starter/Regler-Systems werden Copolymere erhalten, die als Endgruppen -SO₃⁻ Na⁺ und/oder -SO4 Na⁺ enthalten und sich durch besondere belagsinhibierende Wirkung auszeichnen.

Alternativ können auch phosphorhaltige Starter/Regler-Systeme verwendet werden, z.B. Hypophosphite/Phosphinate.

Die Mengen Photoinitiator bzw. Starter/Regler-System sind auf die jeweils verwendeten Substanzen abzustimmen. Wird beispielsweise das bevorzugte System Peroxodisulfat/Hydrogensulfit verwendet, so werden üblicherweise 2 bis 6 Gew.-%, vorzugsweise 3 bis 5 Gew.-%, Peroxodisulfat und in der Regel 5 bis 30 Gew.-%, vorzugsweise 5 bis 10 Gew.-%, Hydrogensulfit, jeweils bezogen auf die Monomere (a), (b) und (c), eingesetzt.

Gewünschtenfalls können auch Polymerisationsregler zum Einsatz kommen. Geeignet sind die dem Fachmann bekannten Verbindungen, z.B. Schwefelverbindungen, wie Mercaptoethanol, 2-Ethylhexylthioglykolat, Thioglykolsäure und Dodecylmercaptan. Wenn Polymerisationsregler verwendet werden, beträgt ihre Einsatzmenge in der Regel 0,1 bis 15 Gew.-%, bevorzugt 0,1 bis 5 Gew.-% und besonders bevorzugt 0,1 bis 2,5 Gew.-%, bezogen auf die Monomere (a), (b) und (c).

Die Polymerisationstemperatur liegt in der Regel bei 30 bis 200°C, bevorzugt bei 50 bis 150°C und besonders bevorzugt bei 80 bis 120°C.

Die Polymerisation kann unter atmosphärischem Druck durchgeführt werden, vorzugsweise wird sie jedoch in geschlossenem System unter dem sich entwickelnden Eigendruck vorgenommen.

Bei der Herstellung der erfindungsgemäß zu verwendenden Copolymere können die Monomere (a), (b) und (c) als solche eingesetzt werden, es können jedoch auch Reaktionsmischungen zum Einsatz kommen, die bei der Herstellung der Monomere (c) anfallen. So kann beispielsweise anstelle von Methoxypolyethylenglykolmethacrylat das bei der Veresterung von Polyethylenglykolmonomethylether mit einem Überschuß Methacrylsäure anfallende Monomergemisch verwendet werden. Vorteilhaft kann die Veresterung auch in situ im Polymerisationsgemisch durchgeführt werden, indem (1) Acrylsäure, (2) ein Gemisch von Methacrylsäure und Polyethylenglykolmonomethylether und (3) Radikalstarter parallel zusammengegeben werden. Gegebenenfalls kann dabei ein für die Veresterung notwendiger Katalysator, wie Methansulfonsäure oder p-Toluolsulfonsäure, zusätzlich eingesetzt werden.

Die erfindungsgemäß zu verwendenden Copolymere können auch durch polymeranaloge Reaktion, z.B. durch Umsetzung eines Acrylsäure/Methacrylsäure-Copolymers mit Polyalkylenglykolmonoalkylether, hergestellt werden. Bevorzugt ist jedoch die radikalische Copolymerisation der Monomere.

Wenn für die Anwendung gewünscht, können die bei der Herstellung der erfindungsgemäß zu verwendenden carbonsäuregruppenhaltigen Copolymere anfallenden wäßrigen Lösungen durch Zugabe von Base, insbesondere von Natronlauge, neutralisiert oder teilneutralisiert, d.h. auf einen pH-Wert im Bereich von 4 - 8, vorzugsweise 4,5 - 7,5, eingestellt, werden.

Die erfindungsgemäß verwendeten Copolymere zeichnen sich durch ihre hervorragende belagsinhibierende Wirkung beim Einsatz im Klarspülgang des maschinellen Geschirrspülers aus.

Sie wirken dabei sowohl gegenüber anorganischen als auch organischen Belägen inhibierend. Insbesondere seien Beläge, die von den durch den "Carry-Over-Effect" in den Klarspülgang verschleppten Bestandteilen der Reinigerformulierung hervorgerufen werden, wie Beläge von Calcium- und Magnesiumphosphat, Calcium- und Magnesiumsilikat und Calcium- und Magnesiumphosphonat, und Beläge, die aus den Schmutzbestandteilen der Spülflotte stammen, wie Fett-, Eiweiß- und Stärkebeläge, genannt. Die erfindungsgemäß zu verwendenden Copolymere verbessern durch ihre belagsinhibierende Wirkung das Reinigungsergebnis nachhaltig. Zusätzlich begünstigen sie bereits in geringen Konzentrationen das Ablaufen des Wassers vom Spülgut, so daß der Anteil an Klarspültensiden im Geschirrspülmittel reduziert werden kann. Dementsprechend werden besonders klare Gläser und hochglänzende Metallbesteckteile erhalten, insbesondere auch dann, wenn der Geschirrspüler ohne Regeneriersalz zur Wasserenthärtung betrieben wird.

Die erfindungsgemäß verwendeten Copolymere können direkt in Form der bei der Herstellung anfallenden wäßrigen Lösungen sowie auch in getrockneter, z.B. durch Sprühtrocknung, Fluidized Spray Drying, Walzentrocknung oder Gefriertrocknung erhaltener Form zum Einsatz kommen.

Die erfindungsgemäßen Copolymere können vorteilhaft insbesondere folgendermaßen zur Anwendung kommen:
- Gelöst in einer Klarspülmittelformulierung, die in der Geschirrspülmaschine zu Beginn des Klarspülgangs automatisch dosiert wird.
- Formuliert in den Klarspülkern einer Geschirrspülmitteltablette, aus dem sie gezielt im Klarspülgang freigesetzt werden.
- Als nach einem der oben beschriebenen Verfahren erhaltener Feststoff, der zusätzlich mit einer unter den Klarspülbedingungen (Temperatur, pH-Wert, Restkonzentration an Reinigungsmittelkomponenten im Klarspülgang) löslichen Beschichtung versehen ist oder in eine unter diesen Bedingungen lösliche Matrix eingebaut ist, zusammen mit dem Reinigungsmittel in die Maschine eingebracht und erst im Klarspülgang freigesetzt wird.
   Als Beschichtungsmaterial eignet sich hierfür z.B. durch unvollständige Hydrolyse von Polyvinylacetat hergestellter Polyvinylalkohol (Hydrolysegrad von in der Regel 88 bis 98%, bevorzugt 89 bis 95%, besonders bevorzugt 91 bis 92%).
   Als Matrixmaterial sind beispielsweise Gelatine, Polyvinylalkohol, Polyvinylpyrrolidon, Polyethylenoxid, Cellulose und deren Derivate, Stärke und deren Derivate und Mischungen dieser Materialien geeignet.

### Beispiele

### A) Herstellung

### Beispiel 1

In einem Reaktor mit Stickstoffzuführung, Rückflußkühler und Dosiervorrichtung wurde eine Mischung von 619 g destilliertem Wasser und 2,2 g phosphoriger Säure unter Stickstoffzufuhr und Rühren auf 100°C Innentemperatur erhitzt. Dann wurden parallel (1) ein Gemisch aus 123,3 g Acrylsäure und 368,5 g destilliertem Wasser, (2) eine Mischung von 18,4 g Natriumperoxodisulfat und 164,6 g destilliertem Wasser, (3) eine Mischung aus 72,0 g Wasser, 49,1 g Methacrylsäure und 166,9 g Methoxypolyethylenglykolmethacrylat (M_{w} = 1100) und (4) 46 g einer 40 gew.-%igen wäßrigen Natriumhydrogensulfitlösung kontinuierlich in 5 h zugegeben. Nach zweistündigem Nachrühren bei 100°C wurde das Reaktionsgemisch auf Raumtemperatur abgekühlt und durch Zugabe von 190 g 50 gew.%iger Natronlauge auf einen pH-Wert von 7,2 eingestellt.

Es wurde eine leicht gelbliche, klare Lösung eines Copolymers mit einem Feststoffgehalt von 25,7 Gew.-% und einem K-Wert von 27,2 (1 gew.-%ige wäßrige Lösung, 25°C) erhalten.

### B) Anwendung bei der maschinellen Geschirreinigung

### B1) Simulierung einer 3in 1-Geschirrspülformulierung mit zusätzlicher Copolymerfreisetzung im Klarspülgang

Zur Prüfung seiner Klarspülwirkung wurde das erfindungsgemäße Copolymer zusammen mit einer handelsüblichen 3in1-Geschirrspülformulierung in Tablettenform (Somat) eingesetzt, wobei das Copolymer erst im Klarspülgang zugesetzt wurde, um eine verzögerte Freisetzung von weiterem Copolymer zu simulieren.

Die Prüfung wurde bei den folgenden Spülbedingungen mit Zusatz von IKW-Ballastschmutz (SÖFW-Journal, 124. Jahrgang, 14/98, S. 1029) im Hauptspülgang und zusätzlich zum Copolymer im Klarspülgang vorgenommen. Zusätzlich wurden weder Regeneratsalz noch Klarspülformulierung eingesetzt.

### Spülbedingungen:

| | |
|---|---|
| Geschirrspüler: | Miele G 686 SC |
| Spülgänge: | 1 Spülgang 55°C Normal (ohne Vorspülen) |
| Spülgut: | Messer (WMF Tafelmesser Berlin, Monoblock); Gläser (Willy Becher, 0.3 I); schwarze KS-Teller, schwarze Dessertteller; EMSA Superline - Box (Deckel PE blau, PP Dose transparent) |
| Geschirrspülmittel: | Somat 3 in 1 |
| Ballastschmutz: | 50 g im Hauptspülgang; 2 g im Klarspülgang |
| Copolymer: | 210 mg im Klarspülgang |
| Klarspültemperatur: | 65°C |
| Wasserhärte: | 21°dH |

Nach Ende des Spülgangs wurde die Tür geöffnet und das Geschirr bei geöffneter Maschinentür 60 min trocknen gelassen. Die Bewertung des Spülguts erfolgte im Anschluß durch visuelle Abmusterung in einem schwarz lackierten Leuchtkasten mit Halogenspot und Lochblende unter Verwendung einer Notenskala von 0 (sehr schlecht, sehr starke Bildung von getrockneten Tropfen (Spotting), d.h. mehr als 50% der Oberfläche mit Spots belegt, sehr starke Bildung von flächigen Belägen (Filming)) bis 4 (sehr gut, keine Spots, kein Filming).

Die erhaltenen Prüfergebnisse sind in Tabelle 1 zusammengestellt, wobei zum Vergleich die Ergebnisse ohne Zusatz von Copolymer aufgeführt sind.

**Tabelle 1**

| Copolymer aus Bsp. | Bewertung (Note) | | |
|---|---|---|---|
| | Messer, Gläser, Keramikteller | | Kunststoffteile |
| | Spotting | Filming | Spotting |
| 1 | 2,2 | 2,6 | 1,2 |
| - | 1,8 | 2,0 | 0,8 |

### B2) Anwendung in einer Klarspülformulierung

Zur Prüfung der Klarspülwirkung im Klarspüler wurde das Copolymer direkt der Klarspülformulierung zugefügt. Die Prüfung wurde unter den unten angegebenen Bedingungen unter Zugabe von IKW-Ballastschmutz in Haupt- und Klarspülgang durchgeführt.

Als Reiniger wurde die folgende Formulierung verwendet:

| | |
|---|---|
| 50 Gew.-% | Natriumtripolyphosphat (Na₃P₃O₁₀ 6 ^{·} H₂O) |
| 27 Gew.-% | Natriumcarbonat |
| 3 Gew.-% | Natriumdisilikat (x Na₂O ^{·} y SiO₂; x/y = 2,65; 80 gew.-%ig) |
| 6 Gew.-% | Natriumpercarbonat (Na₂CO₃ ^{·} 1,5 H₂O) |
| 2 Gew.-% | Tetraacetylethylendiamin (TAED) |
| 2 Gew.-% | schaumarmes nichtionisches Tensid auf der Basis von Fettalkoholalkoxylaten |
| 3 Gew.-% | Natriumchlorid |
| 5 Gew.-% | Natriumsulfat |
| 2 Gew.-% | Polyacrylsäure-Natriumsalz (M_{w} 8 000) |

Das Copolymer wurde in der folgenden Klarspülformulierung eingesetzt:

| | |
|---|---|
| 20 Gew.-% | schaumarmes nichtionisches Tensid auf der Basis von Fettalkoholalkoxylaten |
| 10 Gew.-% | Natriumcumolsulfonat (40 gew.-%ig) |
| 5 Gew.-% | Isopropanol |
| 4 Gew.-% | Copolymer (Aktivsubstanz) |
| 61 Gew.-% | Wasser |

Es wurden folgende Spülbedingungen verwendet:

| | |
|---|---|
| Geschirrspüler: | Miele G 686 SC |
| Spülgänge: | 1 Spülgang 55°C Normal (ohne Vorspülen) |
| Spülgut: | Messer (WMF Tafelmesser Berlin, Monoblock); Gläser (Willy Becher, 0.3 I); schwarze KS-Teller, schwarze Dessertteller; EMSA Superline - Box (Deckel PE blau, PP Dose transparent) |
| Geschirrspülmittel: | 21 g |
| Ballastschmutz: | 50 g im Hauptspülgang; 2 g im Klarspülgang |
| Klarspültemperatur: | 65°C |
| Klarspülerdosierung: | 1 g |
| Wasserhärte: | 3°dH |

Nach Ende des Spülgangs wurde die Tür geöffnet und das Geschirr bei geöffneter Maschinentür 60 min trocknen gelassen. Die Bewertung des Spülguts erfolgte im Anschluß durch visuelle Abmusterung in einem schwarz lackierten Leuchtkasten mit Halogenspot und Lochblende unter Verwendung der oben beschriebenen Notenskala von 0 bis 4.

Die erhaltenen Prüfergebnisse sind in Tabelle 2 zusammengestellt, wobei zum Vergleich die Ergebnisse ohne Zusatz von Copolymer aufgeführt sind.

**Tabelle 2**

| Copolymer aus Bsp. | Bewertung (Note) | |
|---|---|---|
| | Messer, Gläser, Keramikteller | Kunststoffteile |
| | Spotting | Spotting |
| 1 | 2,2 | 1,7 |
| - | 2,0 | 1,4 |

## Patentansprüche

1. Verwendung von Alkylenoiddeinheiten enthaltenden Copolymeren, die
(a) 50 bis 93 mol-% Acrylsäure und/oder eines wasserlöslichen Salzes der Acrylsäure,
(b) 5 bis 30 mol-% Methacrylsäure und/oder eines wasserlöslichen Salzes der Methacrylsäure
und
(c) 2 bis 20 mol-% mindestens eines nichtionischen Monomers der Formel **I** In der die Variablen folgende Bedeutung haben:
R¹ Wasserstoff oder Methyl;
R² eine chemische Bindung oder unverzweigtes oder verzweigtes C₁-C₈-Alkylen;
R³ gleiche oder verschiedene unverzwelgte oder verzweigte C₂-C₄-Alkylenreste;
R⁴ unverzweigtes oder verzweigtes C₁-C₈-Alkyl;
n 3 bis 50,
statistisch oder blockweise einpolymerisiert enthalten, als betagsinhibierende Additive in Klarspülmitteln für maschinelle Geschirrspüler.

2. Verwendung nach Anspruch 1, **dadurch gekennzeichnet, daß** die Copolymere 65 bis 85 mol-% der Komponente (a), 10 bis 25 mol-% der Komponente (b) und 5 bis 15 mol-% der Komponente (c) einpolymerisiert enthalten.

3. Verwendung nach Anspruch 1 oder 2, **dadurch gekennzeichnet, daß** die Copolymere 65 bis 75 mol-% der Komponente (a), 15 bis 25 mol-% der Komponente (b) und 5 bis 10 mol-% der Komponente (c) einpolymerisiert enthalten.

4. Verwendung nach den Ansprüchen 1 bis 3, **dadurch gekennzeichnet, daß** die Copolymere als Komponente (c) ein nichtionisches Monomer der Formel 1, in der R¹ Methyl, R² eine chemische Bindung, R³ C₁-C₃-Alkylen, R⁴ C₁-C₂-Alkyl und n 5 bis 40 bedeuten, einpolymerisiert enthalten.

5. Verwendung nach den Ansprüchen 1 bis 4, **dadurch gekennzeichnet, daß** die Copolymere als Komponente (c) ein nichtionisches Monomer der Formel I, in der R¹ Methyl, R² eine chemische Bindung, R³ Ethylen, R⁴ Methyl und n 10 bis 30 bedeuten, einpolymerisiert enthalten.

6. Verwendung nach den Ansprüchen 1 bis 5, **dadurch gekennzeichnet, daß** die Copolymere als Endgruppen -SO₃⁻ Na⁺ und/oder -SO₄⁻ Na⁺ enthalten.

7. Klarspülmittel für maschinelle Geschirrspüler, die Copolymere gemäß den Ansprüchen 1 bis 6 als belagsinhibierenden Zusatz enthalten.

## Claims

1. The use of copolymers comprising alkylene oxide units and comprising, in randomly or blockwise copolymerized form,
(a) 50 to 93 mol% of acrylic acid and/or a watersoluble salt of acrylic acid,
(b) 5 to 30 mol% of methacrylic acid and/or a water-soluble salt of methacrylic acid
and
(c) 2 to 20 mol% of at least one nonionic monomer of the formula I in which the variables have the following meanings:
R¹ is hydrogen or methyl;
R² is a chemical bond or unbranched or branched C₁-C₆-alkylene;
R³ is identical or different unbranched or branched C₂-C₄-alkylene radicals;
R⁴ is unbranched or branched C₁-C₆-alkyl;
n is 3 to 50,
as deposit-inhibiting additives in rinse aids for dishwashers.

2. The use according to claim 1, wherein the copolymers comprise 65 to 85 mol% of component (a), 10 to 25 mol% of component (b) and 5 to 15 mol% of component (c) in copolymerized form.

3. The use according to claim 1 or 2, wherein the copolymers comprise 65 to 75 mol% of component (a), 15 to 25 mol% of component (b) and 5 to 10 mol% of component (c) in copolymerized form.

4. The use according to claims 1 to 3, wherein the copolymers comprise, as component (c), a nonionic monomer of the formula I, in which R¹ is methyl, R² is a chemical bond, R³ is C₂-C₃-alkylene, R⁴ is C₁-C₂-alkyl and n is 5 to 40, in copolymerized form.

5. The use according to claims 1 to 4, wherein the copolymers comprise, as component (c), a nonionic monomer of the formula I, in which R¹ is methyl, R² is a chemical bond, R³ is ethylene, R⁴ is methyl and n is 10 to 30, in copolymerized form.

6. The use according to claims 1 to 5, wherein the copolymers comprise -SO₃⁻ Na⁺ and/or -SO₄⁻ Na⁺ as end groups.

7. A rinse aid for dishwashers which comprises copolymers according to claims 1 to 6 as deposit-inhibiting additive.

## Revendications

1. Utilisation de copolymères contenant des unités oxyde d'alkylène, qui contiennent
(a) 50 à 93% en mole d'acide acrylique et/ou d'un sel soluble dans l'eau de l'acide acrylique,
(b) 5 à 30% en mole d'acide méthacrylique et/ou
d'un sel soluble dans l'eau de l'acide méthacrylique et
(c) 2 à 20% en mole d'au moins un monomère non ionique de formule I dans laquelle les variables ont la signification suivant :
R¹ hydrogène ou méthyle ;
R² une liaison chimique ou un alkylène en C₁- C₆ non ramifié ou ramifié ;
R³ des radicaux alkylène en C₂-C₄ identiques ou différents, non ramifiés ou ramifiés ;
R⁴ alkyle en C₁-C₆ non ramifié ou ramifié ;
n 3 à 50,
sous forme copolymérisée de manière statistique ou en blocs, comme additifs inhibant les incrustations dans les agents de rinçage pour lave-vaisselle.

2. Utilisation selon la revendication 1, **caractérisée en ce que** les copolymères contiennent 65 à 85% en mole du composant (a), 10 à 25% en mole du composant (b) et 5 à 15% en mole du composant (c) sous forme copolymérisée.

3. Utilisation selon la revendication 1 ou 2, **caractérisée en ce que** les copolymères contiennent 65 à 75% en mole du composant (a), 15 à 25% en mole du composant (b) et 5 à 10% en mole du composant (c) sous forme copolymérisée.

4. Utilisation selon les revendications 1 à 3, **caractérisée en ce que** les copolymères contiennent, en tant que composant (c), un monomère non ionique de formule I dans laquelle R¹ signifie méthyle, R² signifie une liaison chimique, R³ signifie C₂-C₃-alkylène, R⁴ signifie C₁-C₂-alkyle et n vaut 5 à 40, sous forme copolymérisée.

5. Utilisation selon les revendications 1 à 4, **caractérisée en ce que** les copolymères contiennent, en tant que composant (c), un monomère non ionique de formule I dans laquelle R¹ signifie méthyle, R² signifie une liaison chimique, R³ signifie éthylène, R⁴ signifie méthyle et n vaut 10 à 30, sous forme copolymérisée.

6. Utilisation selon les revendications 1 à 5, **caractérisée en ce que** les copolymères contiennent, comme groupes terminaux, -SO₃⁻Na⁺ et/ou -SO₄⁻Na⁺.

7. Agents de rinçage pour lave-vaisselle, qui contiennent des copolymères selon les revendications 1 à 6 comme additif inhibant les incrustations.
